# EUROPÄISCHE PATENTSCHRIFT

(11) **EP 1 054 849 B1**
(45) Veröffentlichungstag und Bekanntmachung des Hinweises auf die Patenterteilung: **02.05.2002**
(21) Anmeldenummer: 99913070.1
(22) Anmeldetag: 11.02.1999
(51) Int. Cl.: C06C 9/00

(54) **FRÜHZÜNDPULVER FÜR THERMISCHE SICHERUNGEN FÜR AIRBAG-GASGENERATOREN**
PRE-IGNITION POWDERS FOR THERMAL FUSES OF AIRBAG GAS GENERATORS
POUDRES A ALLUMAGE SPONTANE POUR COUPE-CIRCUITS THERMIQUES DE GENERATEURS DE GAZ POUR AIRBAGS

(30) Priorität: 13.02.1998 DE 19805976
(43) Veröffentlichungstag der Anmeldung: 29.11.2000
(73) Patentinhaber: Nigu Chemie GmbH, 84469 Waldkraiburg (DE)
(72) Erfinder: GAST, Eduard, D-84559 Kraiburg (DE); SEMMLER, Peter, D-84544 Aschau (DE); SCHMID, Bernhard, D-84431 Heldenstein (DE); RECKER, Christian, D-83527 Haag (DE)
(74) Vertreter: Albrecht, Thomas, Dr.
(86) Internationale Anmeldenummer: DE9900414
(87) Internationale Veröffentlichungsnummer: WO9941213

(56) Entgegenhaltungen:
- EP-A- 0 607 450
- DE-A- 2 063 586
- DE-A- 19 616 627
- US-A- 3 695 948
- US-A- 3 929 530

## Beschreibung

Die vorliegende Erfindung betrifft Frühzündpulver für thermische Sicherungen zur stromlosen Anzündung des Gassatzes eines Airbag-Gasgenerators von Kraftfahrzeugen

Die in Airbag-Gasgeneratoren von Kraftfahrzeugen verwendeten Gassätze sind in der Regel thermisch sehr stabil. Um den Gassatz bei hoher Umgebungstemperatur, z.B. im Falle eines Fahrzeugbrandes, kontrolliert anzuzünden, werden sogenannte thermische Sicherungen eingesetzt. Durch die thermische Sicherung wird sichergestellt, daß der fertige Gasgenerator vor und nach dem Einbau, z.B. im Kraftfahrzeug nicht erst bei einer unkontrolliert hohen Temperatur gezündet wird und es dann eventuell zur Undichtigkeit oder gar zum Fragmentieren des Gasgeneratorgehäuses - speziell bei einem Aluminiumgehäuse - kommen kann Demnach sorgt die thermische Sicherung dafür, daß die Umsetzung der gaserzeugenden Mischung weit unterhalb dieser kritischen Temperatur thermisch ausgelöst wird. Sie verhindert in einem solchen Fall durch ihre frühzeitige Umsetzung und kontrollierte Anzündung des Gassatzes die Zerstörung des Gasgeneratorgehäuses und vermeidet die damit verbundenen Gefahren

Eine mögliche Ausführungsform für eine thermische Sicherung beinhaltet einen Behälter, der mit einem beispielsweise in Granulatform vorliegenden Frühzündpulver (pyrotechnisches Gemisch) gefüllt ist (0,1 bis 0,5g), das sich vorzugsweise zwischen 150°C und 200°C selbst entzündet und soviel Wärmemenge freisetzt, daß die Anzündung des eigentlichen Anzünders und/oder des Gassatzes gewährleistet ist.

Ublicherweise werden pyrotechnische Airbag-Gasgeneratoren im Falle eines Fahrzeugcrash mittels Sensor durch einen Stromimpuls gezündet Die Anzündung wird mit einer Anzundladung verstärkt, die mit den dabei erzeugten heißen Gas- und Feststoffpartikeln den eigentlichen Gassatz - oft in Tablettenform - nahezu synchron anbrennt. Der abbrennende Gassatz liefert das Füllgas des Schutzkissens. Die Selbstentzündungstemperatur der zur Zeit gebräuchlichen Gassatze liegt bei den azidhaltigen bei etwa 400°C und bei den azidfreien Gassätzen immerhin noch bei etwa 300°C.

Im Stand der Technik wurden bisher stabilisierte Nitrocellulosepulver als Frühzündpulver für thermische Sicherungen eingesetzt. Diese weisen eine Selbstentzündungstemperatur (Zersetzungspunkt) von 150-200°C auf. Die Nitrocellulosepulver genügen aber nicht den Stabilitätsanforderungen, die seit kurzem von der Automobilindustrie gefordert werden Danach müssen thermische Sicherungen einer Warmlagerung über 400 Stunden bei 107°C (224°Fahrenheit; US-PS 5,460,671, Spalte 3) mit einem Gewichtsverlust < 3% und unter Erhalt der vollen Funktionsfähigkeit standhalten. Nitrocellulose neigt jedoch dazu, sich schon bei niedrigen Temperaturen langsam zu zersetzen und gewährleistet somit nicht die Funktionsfähigkeit als Frühzündpulver über einen längeren Zeitraum, wie dies bei Kraftfahrzeugen jedoch erforderlich ist

Aus der DE 197 30 873 sind thermische Sicherungen bekannt, die in der Lage sein sollen, die üblicherweise in Gasgeneratoren eingesetzten gaserzeugenden Mischungen weit unterhalb der kritischen Temperatur thermisch kontrolliert anzuzünden, und die nicht die Nachteile von Nitrocellulose aufweisen Als Stoffe oder als Stoffgemische für diese thermischen Sicherungen können Verbindungen eingesetzt werden, die ausgewählt sind aus den Verbindungsklassen der Oxalate, Peroxodisulfate (Persulfate), Permanganate, Nitride, Perborate, Bismutate, Formiate, Nitrate, Sulfamate, Bromate oder Peroxide. Außerdem können gemäß der DE 197 30 873 oxidierbare Komponenten, beispielsweise Explosivstoffe mit niedrigen Verpuffungs- oder Zersetzungspunkten, vorzugsweise Calcium-bistetrazolamin, 3-Nitro-1,2,4-triazol-5-on (NTO), 5-Aminotetrazolnitrat, Nitroguanidin (NIGU), Guanidinnitrat oder Bistetrazolamin eingesetzt werden. Die Stoffe, die zwar einen niedrigeren Verpuffungspunkt oder Zersetzungspunkt als die verwendete gaserzeugende Mischung aufweisen, sich dabei aber endotherm zersetzen, benötigen mindestens einen Brennstoff und gegebenenfalls ein Reduktionsmittel um als thermische Sicherung eingesetzt werden zu können. Als Beispiele für Brennstoffe sind die vorstehend angegebenen oxidierbaren Komponenten genannt. Als Reduktionsmittel kann beispielsweise Metallpulver. vorzugsweise Titanpulver eingesetzt werden. Zur Beeinflussung der Verpuffungspunkte können unter anderem Oxidationsmittel wie Kaliumnitrat oder Kaliumperchlorat oder Mischungen dieser Oxidationsmittel zugegeben werden.

Die US-PS 5,460,671 beschreibt Zündpulver, die aus einem Gemisch eines Brennstoffs und eines Oxidationsmittels bestehen. Die Oxidationsmittel sind ausgewählt aus der Gruppe bestehend aus Alkalimetall- oder Erdalkalimetallchloraten oder Gemischen davon. insbesondere Kalium- oder Natriumchlorat Beispiele fur die Brennstoffe sind Kohlenhydrate, wie D-Glucose, D-Galactose, D-Ribose, usw.

Der vorliegenden Erfindung liegt die Aufgabe zugrunde, Frühzündpulver bereitzustellen, die die vorstehend beschriebenen Nachteile von Nitrocellulose nicht aufweisen und den vorstehend genannten Stabilitätsanforderungen entsprechen (d h. Gewichtsverlust <3% bei einer Warmlagerung bei 107°C über 400 Stunden) und bei Uberhitzung des Gasgenerators (bei Temperaturen oberhalb 240°C) mit einer geringen Menge (0,1 bis 0,5g) Frühzündpulver (in der Frühzündeinheit) den Gassatz des Airbags anzünden können.

Gelöst wurde diese erfindungsgemäße Aufgabe durch ein Frühzündpulver für eine thermische Sicherung, umfassend:
(A) mindestens einen Brennstoff ausgewählt aus der Gruppe bestehend aus Thioharnstoff und seinen Derivaten, wie N,N'-Diphenylthioharnstoff und Thiocyanate der Guanidine, wie Guanidin-thiocyanat.
(B) mindestens ein Oxidationsmittel ausgewählt aus den Chloraten, Perchloraten und Nitraten von Natrium, Kalium und Strontium, d.h. NaNO₃, KNO₃, Sr(NO₃)₂, NaClO₃, KClO₃, Sr (ClO₃)₂, NaClO₄, KClO₄, Sr(ClO₄)₂,
(C) mindestens einen Stabilisator ausgewählt aus der Gruppe bestehend aus Cellulosederivaten, wie Celluloseether und Celtuloseester, Polystyrol und Polystyrol-Copolymeren, Polyamiden, Polyacrylaten, Polycarbonaten, Polypropylenen, Polybutylenen, Polyoxymethylenen, Polyacetaten und Polyvinyl-Verbindungen, und gegebenenfalls
(D) Verarbeitungshilfsmittel, ausgewählt aus Calcium- und Magnesiumstearaten, Graphit, hochsiedenden Paraffinen (wie Naftolen P603 der Fa. Chemetall) und Citronensäureester und Acylcitronensäureester (wie Triethylcitrat und Acetyltriethylcitrat), und gegebenenfalls
(E) Hilfsbrennstoffe, ausgewählt aus elementarem Aluminium, Zirconium, Titan, Magnesium, Zink und Eisen, und gegebenenfalls
(F) Füllstoffe, ausgewählt aus der Gruppe von Al₂O₃, TiO₂, ZrO₂, Fe₂O₃, Si₃N₄ und Bornitrid (BN)

Der Brennstoff (A) liegt in den erfindungsgemaßen Fruhzündpulvern fur thermische Sicherungen in einer Menge von 20 bis 40 Gewichtsteilen, bevorzugt 25-35 Gewichtsteilen und insbesondere 28-32 Gewichtsteilen vor Die Oxidationsmittel (B) vorzugsweise Kaliumchlorat und Kaliumnitrat, Kaliumchlorat und Kaliumperchlorat als auch Gemische dieser drei Oxidationsmittel, liegen in einer Menge von 40-80 Gewichtsteilen, vorzugsweise 50-75 Gewichtsteilen und insbesondere 60-75 Gewichtsteilen vor. Unter den Stabilisatoren (C) ist Hydroxyethylcellulose (Natrosol 250 HR der Fa. Aqualon) und Celluloseacetobutyrat besonders bevorzugt. Zu den Polyamiden als Stabilisatoren (C) sind neben herkömmlichen Polyamiden erfindungsgemäß Amidderivate wie Dicyandiamid (Cyanoguanidin) zu zählen Die Stabilisatoren liegen in einem Anteil von 0,5-20 Gewichtsteilen, bevorzugt 0,5-10 Gewichtsteilen und insbesondere 0,5-5 Gewichtsteilen vor Die erfindungsgemäßen Frühzündpulver können gegebenenfalls Verarbeitungshilfsmittel (D) in einer Menge von 0,5-5 Gewichtsteilen, bevorzugt 0,5 bis 3 Gewichtsteilen enthalten. Weiterhin können gegebenenfalls Hilfsbrennstoffe (E) in einer Menge von 0,5-20 Gewichtsteilen, bevorzugt 0,5 -10 Gewichtsteilen und insbesondere 0,5-5 Gewichtsteilen vorliegen. Des weiteren können gegebenenfalls Füllstoffe (F) in einem Anteil von 0,5-12 Gewichtsteilen, bevorzugt 0,5-10 Gewichtsteilen und insbesondere 0,5-5 Gewichtsteilen vorliegen.

Die erfindungsgemäßen Frühzündpulver für thermische Sicherungen sind nicht nur auf das Airbag-Gebiet beschränkt, sondern können auch zur Auslösung von mechanischen Bewegungen sowie in Druck- und Sicherheitselementen eingesetzt werden,

Die Toxizitäten der für die erfindungsgemäßen thermischen Sicherungen eingesetzten Rohstoffe entsprechen alle der Schweizer Giftklasse 3, 4 und 5. Durch die Reaktionsprodukte dieser Mischungen ist durch die vorherige Rohstoffbilanzierung und die geringe Einsatzmenge keine Gefahrdung oder Schädigung beim Menschen/KFZ-Insassen zu befürchten. Die nicht benutzten Mischungen sind gut mit herkömmlichen Mitteln zu entsorgen bzw. recyceln. Die ertindungsgemäßen thermischen Sicherungen sind mit anderen gaserzeugenden Mischungen oder pyrotechnischen Sätzen, z.B. Bor/Kaliumnitrat gut verträglich und können als Granulat oder Tabletten zugemischt werden oder im vorzugsweise aus Aluminium (oder Stahl) bestehenden Behältnis untergebracht sein. Die Reinheit und die Korngröße dieser Rohstoffe sowie die verschiedenen eingesetzten Mischungen der Oxidationsmittel und Brennstoffe nehmen Einfluß auf die Zersetzungstemperatur und -art.

Insbesondere die Art des Stabilisators und dessen Mischungsanteil wirkt sich auf die Langzeitstabilität und Auslösungstemperatur aus.

In pyrotechnischen Mischungen z.B Thioharnstoff mit Kaliumchlorat zu kombinieren, ist bekannt (DE 195 05 568), Diese Mischungen erfüllen aber nicht die von der Automobilindustrie geforderten Stabilitätskriterien einer Lagerfähigkeit von 400 Std. bei 107°C (siehe Beispiel 1 (Vergleich) in Tabelle I). Erst die erfindungsgemäße Einbindung der angegebenen Reaktionskomponenten in einen temperaturbeständigen Stabilisator, der wie ein Schutzkolloid wirkt, läßt die gewünschte Stabilität erreichen, ohne daß die Selbstentzündungstemperatur merklich angehoben wird.

Thioharnstoff in der neuen Kombination mit den vorstehend genannten Oxidationsmitteln (B) und den geeigneten Stabilisatoren (C) (Schutzkolloiden) stellen Systeme dar, die zwischen 150-200°C schlagartig stark exotherm reagieren, andererseits aber eine Lagerung von 400 Std. bei 107°C mit einem Gewichtsverlust <3% bei vollem Funktionserhalt überstehen können.

Bei der Verwendung von Chloraten als Oxidationsmittel (B), kann durch Zudotierung von Nitraten und/oder Perchloraten die Auslösetemperatur der chemischen Sicherung verschoben werden (vgl. Beispiele 3 und 5, Tabelle I).

Mit der Zugabe der Hilfsbrennstoffe (E), wie Metallpulvern von Aluminium, Zirconium, Titan, Magnesium, Zink, Eisen, usw. kann die Erzeugung von Heißpartikeln positiv beeinflußt werden Eine andere Möglichkeit, Heißpartikel zu erzeugen - die allerdings zu Lasten der Gesamtenergie der thermischen Sicherungsmischungen geht - erfolgt durch Zumischen von Füllstoffen wie Al₂O₃, TiO₂, ZrO₂, Fe₂O₃, Si₃N₄, Bornitrid, usw. Mit dem Einsatz von Verarbeitungshilfsmitteln (D) wie Graphit und Stearaten (insbesondere Calcium- und Magnesiumstearat) oder hochsiedenden Paraffinen steigt die Auslösetemperatur (normalerweise) an.

Die nachstehenden Beispiele veranschaulichen die Erfindung, schränken sie aber nicht auf diese ein.

### Beispiele 1 bis 5 und 7 bis 10:

Die in Tabelle I und II aufgeführten, gemahlenen, festen Mischungskomponenten wurden in den angegebenen Mischverhältnissen in einem Vertikalmischer vorgemischt und mittels Wasser und/oder Lösungsmittel (wie C1-C4-Alkohole, z.B Methanol, Ethanol, Propanol sowie Aceton (Beispiel 10)) in einer Menge von 10-20 Gew.-% und ebenfalls zugesetztem Stabilisator innerhalb einer Stunde zu einer heterogenen Mischung verarbeitet. Je nach Art und Menge des Stabilisators können so ein Fertiggranulat oder ein Tablettiergranulat, die lediglich abgesiebt werden müssen, hergestellt werden; es kann aber auch eine hochviskose Mischung eingestellt werden, die sich zur Formgebung durch Strangpressen mit anschließendem Schneiden eignet. Die Herstellung der Mischungen wurde durch ein- bis zweistündiges Trocknen bei 90°C abgeschlossen

Die Bestimmung des Wärmeverhaltens mittels Differential-Scanning-Kalorimetrie (DSC-Methode) der verschiedenen Beispiele erfolgte sowohl vor der Einlagerung wie auch nach 400 Std. bei 107°C.

**Tabelle I**

| **Beispiel** | **1** **(Vergleich) Gewichtsteile** | **2** **Gewichtsteile** | **3** **Gewichtsteile** | **4** **Gewichtsteile** | **5** **Gewichtsteile** |
|---|---|---|---|---|---|
| **KClO**_{**3**} | 70.0 | 70,0 | 44,0 | 70,0 | 44,0 |
| **KNO**_{**3**} | 0 | 0 | 26,0 | 0 | 26,0 |
| **Thioharnstoff** | 30,0 | 30,0 | 30,0 | 30,0 | 30,0 |
| **Hydroxyethyl cellulose (Natrosol 250 HR der Fa. Aqualon)** | 0 | 3,0 | 3,0 | 1,5 | 1,5 |
| **Gewichtsverlust nach h bei 107°C in %** | nach 216h >3% | nach 400h 2,3% | nach 400h 1,3% | nach 400h 2,2% | nach 400h 1,5% |
| **Reaktionspeak bei DSC-Analyse; Aufheizrate 10°C/min** | Vor Prüfung 170°C | Vor Prüfung 172°C | Vor Prüfung 197°C | Vor Prüfung 177°C | Vor Prüfung 198°C |
| | Nach Prüfung - | Nach Prüfung 172°C | Nach Prüfung 190°C | Nach Prüfung 168°C | Nach Prüfung 186°C |

Aus dem Vergleich von Beispiel 1 (Vergleich) mit den erfindungsgemäßen Beispielen 2 bis 5 und 7 bis 10 wird deutlich, daß erst durch Zusatz des Stabilisators die geforderte Stabilität erfüllt wird. Die Zusammensetzung nach Beispiel 1 (Vergleich) zeigte bereits nach 216 Stunden einen Gewichtsverlust von >3% Hingegen erfüllen die erfindungsgemäßen Zusammensetzungen das Stabilitätserfordernis und zeigten nach 400 Stunden lediglich einen Gewichtsverlust zwischen 1,3 und 2,3 % bzw. 2,4%. Auch liegen die Zünd- (bzw. Zersetzungs)temperaturen der erfindungsgemäßen Frühzündpulver sowohl vor als auch nach der thermischen Belastung in dem geforderten Bereich von 150-200°C

Die erfindungsgemaßen Zundpulver gemäß den Beispielen 2-5 und 7-10 zeigten nach 400 Stunden bei 107°C eine Veränderung der Zersetzungstemperatur zwischen 0 und 12°C Der Zersetzungspunkt wurde mittels Differential-Scanning-Kalorimetrie (DSC-Methode) bestimmt. Die Bandbreite in der Zersetzungstemperaturbestimmung betrug bei der verwendeten Autheizrate von 10°C/min ± 5°C.

### Beispiel 6:

Beispiel 6 wird entsprechend den Beispielen 1-5 ausgeführt, anstelle von Thioharnstoff wird N,N'-Diphenylthioharnstoff verwendet.

## Patentansprüche

1. Frühzündpulver für eine thermische Sicherung, umfassend
(A) mindestens einen Brennstoff ausgewählt aus der Gruppe bestehend aus Thioharnstoff und seinen Derivaten,
(B) mindestens ein Oxidationsmittel ausgewählt aus NaNO₃, KNO₃, Sr(NO₃)₂, NaClO₃, KClO₃, Sr(ClO₃)₂, NaClO₄. KClO₄, Sr(ClO₄)₂,
(C) mindestens einen Stabilisator ausgewählt aus der Gruppe bestehend aus Celluslosederivaten, wie Celluloseether und Celluloseester, Polystyrol und Polystyrol-Copolymeren, Polyamiden, Polyacrylaten, Polycarbonaten, Polypropylenen, Polybutylenen, Polyoxymethylenen, Polyacetaten und Polyvinyl-Verbindungen.

2. Frühzündpulver nach Anspruch 1, wobei das Oxidationsmittel (B) ausgewählt ist aus einem Gemisch von KClO₃ und KNO₃, KClO₃ und KClO₄, und KClO₃, KNO₃ und KClO₄

3. Frühzündpulver nach Anspruch 1 oder 2, wobei der Stabilisator (C) ausgewählt ist aus Hydroxyethylcellulose, Celluloseacetobutyrat und Dicyandiamid und deren Gemischen.

4. Frühzundpulver nach Anspruch 1, wobei der Brennstoff (A) Thioharnstoff ist, das Oxidationsmittel (B) KNO₃ und/oder KClO₃ ist, und der Stabilisator (C) Hydroxyethylcellulose ist.

5. Frühzündpulver nach Anspruch 1, wobei der Brennstoff (A) Thioharnstoff ist, das Oxidationsmittel (B) ein Gemisch von KClO₃ und KNO₃ und/oder KClO₄ ist, und der Stabilisator (C) ausgewählt ist aus Hydroxyethylcellulose, Celluloseacetobutyrat und Dicyandiamid oder deren Gemischen.

6. Frühzündpulver nach einem der Ansprüche 1-5 des weiteren umfassend:
(D) Verarbeitungshilfsmittel ausgewählt aus Calcium- und Magnesiumstearaten, Graphit, hochsiedenden Paraffinen und Citronensäureester und Acylcitronensäureester in einer Menge von 0,5-5 und bevorzugt 0,5-3 Gewichtsteilen.

7. Frühzündpulver nach einem der Ansprüche 1-6 des weiteren umfassend
(E) Hilfsbrennstoffe, ausgewählt aus elementarem Aluminium, Zirconium, Titan, Magnesium, Zink und Eisen in einer Menge von 0,5-20, bevorzugt 0,5-10 und insbesondere 0,5-5 Gewichtsteilen.

8. Frühzündpulver nach einem der Ansprüche 1-7, des weiteren umfassend:
(F) Füllstoffe, ausgewählt aus der Gruppe von Al₂O₃, TiO₂, ZrO₂, Fe₂O₃, Si₃N₄ und Bornitrid in einer Menge von 0,5-12, bevorzugt 0,5-10 und insbesondere 0,5-5 Gewichtsteilen.

9. Frühzündpulver nach einem der Ansprüche 1-8, wobei der Brennstoff (A) in einer Menge von 20-40, bevorzugt 25-35 und insbesondere 28-32 Gewichtsteilen vorliegt

10. Frühzündpulver nach einem der Ansprüche 1-9, wobei das Oxidationsmittel (B) in einer Menge von 40-80, vorzugsweise 50-75 und insbesondere 60-75 Gewichtsteilen vorliegt

11. Frühzündpulver nach einem der Ansprüche 1-10, wobei der Stabilisator (C) in einer Menge von 0,5-20, bevorzugt 0,5-10 und insbesondere 0,5-5 Gewichtsteilen vorliegt.

12. Verwendung eines Frühzündpulvers nach einem der Ansprüche 1 bis 11 für thermische Sicherungen für Airbag-Gasgeneratoren

## Claims

1. Pre-ignition powder for a thermal fuse, comprising
(A) at least one fuel selected from the group consisting of thiourea and its derivatives
(B) at least one oxidising agent selected from NaNO₃, KNO₃, Sr(NO₃)₂, NaClO₃, KClO₃, Sr(ClO₃)₂, NaClO₄, KClO₄, Sr(ClO₄)₂,
(C) at least one stabiliser selected from the group consisting of cellulose derivatives, such as cellulose ether and cellulose ester, polystyrene and polystyrene copolymers, polyamides, polyacrylates, polycarbonates, polypropylenes, polybutylenes, polyoxymethylenes, polyacetates and polyvinyl compounds.

2. Pre-ignition powder according to claim 1, wherein the oxidising agent (B) is selected from a mixture of KClO₃ and KNO₃, KClO₃ and KClO₄, and KClO₃, KNO₃, and KClO₄.

3. Pre-ignition powder according to claim 1 or 2, wherein the stabiliser (C) is selected from hydroxyethyl cellulose, cellulose acetobutyrate and dicyandiamide and mixtures thereof.

4. Pre-ignition powder according to claim 1, wherein the fuel (A) is thiourea, the oxidising agent (B) is KNO₃ and/or KClO₃ and the stabiliser (C) is hydroxyethyl cellulose.

5. Pre-ignition powder according to claim 1, wherein the fuel (A) is thiourea, the oxidising agent (B) is a mixture of KClO₃ and KNO₃ and/or KClO₄ and the stabiliser (C) is selected from hydroxyethyl cellulose, cellulose acetobutyrate and dicyandiamide or mixtures thereof.

6. Pre-ignition powder according to one of claims 1-5, furthermore comprising:
(D) processing aids selected from calcium and magnesium stearates, graphite, high-boiling paraffins, and citrates and acyl citrates in a quantity of 0.5-5 and preferably 0.5-3 parts by weight.

7. Pre-ignition powder according to one of claims 1-6, furthermore comprising:
(E) fuel auxiliary substances, selected from elemental aluminium, zirconium, titanium, magnesium, zinc and iron in a quantity of 0.5-20, preferably 0.5-10 and particularly 0.5-5 parts by weight.

8. Pre-ignition powder according to one of claims 1-7, furthermore comprising:
(F) fillers, selected from the group of Al₂O₃, TiO₂, ZrO₂, Fe₂O₃, Si₃N₄ and boron nitride in a quantity of 0.5-12, preferably 0.5-10 and particularly 0.5-5 parts by weight.

9. Pre-ignition powder according to one of claims 1-8, wherein the fuel (A) is present in a quantity of 20-40, preferably 25-35 and particularly 28-32 parts by weight.

10. Pre-ignition powder according to one of claims 1-9, wherein the oxidising agent (B) is present in a quantity of 40-80, preferably 50-75 and particularly 60-75 parts by weight.

11. Pre-ignition powder according to one of claims 1-10, wherein the stabiliser (C) is present in a quantity of 0.5-20, preferably 0.5-10 and particularly 0.5-5 parts by weight.

12. Use of a pre-ignition powder according to one of claims 1 to11 for thermal fuses for airbag gas generators.

## Revendications

1. Poudre à allumage spontané pour un coupe-circuit thermique comprenant :
(A) au moins un combustible choisi parmi le groupe constitué de la thiocarbamide et de ses dérivés,
(B) au moins un agent oxydant choisi parmi NaNO₃, KNO₃, Sr(NO₃)₂, NaClO₃, KClO₃, Sr(ClO₃)₂, NaClO₄, KClO₄, Sr(ClO₄)₂,
(C) au moins un stabilisateur choisi parmi le groupe constitué des dérivés de cellulose, comme les éthers cellulosiques et les esters cellulosiques, le polystyrène et les copolymères de polystyrène, les polyamides, les polyacrylates, les polycarbonates, les polypropylènes, les polybutylènes, les polyoxyméthylènes, les polyacétates et les composés polyvinyliques.

2. Poudre à allumage spontané selon la revendication 1, dans laquelle l'agent oxydant (B) est choisi parmi des mélanges de KClO₃ et KNO₃, KClO₃ et KClO₄, et KClO₃, KNO₃ et KClO₄.

3. Poudre à allumage spontané selon la revendication 1 ou 2, dans laquelle le stabilisateur (C) est choisi parmi l'hydroxyéthylcellulose, l'acétobutyrate de cellulose et le dicyanodiamide et leurs mélanges.

4. Poudre à allumage spontané selon la revendication 1, dans laquelle le combustible (A) est la thiocarbamide, l'agent oxydant (B) est KNO₃ et/ou KClO₃ et le stabilisateur (C) est l'hydroxyéthylcellulose.

5. Poudre à allumage spontané selon la revendication 1, dans laquelle le combustible (A) est la thiocarbamide, l'agent oxydant (B) est un mélange de KClO₃ et KNO₃ et/ou KClO₄ et le stabilisateur (C) est choisi parmi l'hydroxyéthylcellulose, l'acétobutyrate de cellulose et le dicyanodiamide et leurs mélanges.

6. Poudre d'allumage spontané selon l'une des revendications 1 à 5 comprenant en outre :
(D) des produits auxiliaires choisis parmi les stéarates de calcium et de magnésium, le graphite, les paraffines à point d'ébullition élevé et les esters d'acide citrique et les esters d'acide citrique d'acyle en une quantité de 0,5 à 5 et de préférence 0,5 à 3 parties en poids.

7. Poudre d'allumage spontané selon l'une des revendications 1 à 6 comprenant en outre :
(E) des combustibles auxiliaires choisis parmi l'aluminium, le zirconium, le titane, le magnésium, le zinc et le fer élémentaire en une quantité de 0,5 à 20, de préférence 0,5 à 10 et en particulier de 0,5 à 5 parties en poids.

8. Poudre d'allumage spontané selon l'une des revendications 1 à 7 comprenant en outre :
(F) des charges choisis parmi le groupe de Al₂O₃, TiO₂, ZrO₂, Fe₂O₃, Si₃N₄ et le nitrure de bore en une quantité de 0,5 à 12, de préférence de 0,5 à 10 et en particulier de 0,5 à 5 parties en poids.

9. Poudre d'allumage spontané selon l'une des revendications 1 à 8, dans laquelle le combustible (A) est présent dans une quantité de 20 à 40, de préférence 25 à 35 et notamment 28 à 32 parties en poids.

10. Poudre d'allumage spontané selon l'une des revendications 1 à 9, dans laquelle l'agent oxydant (B) est présent en une quantité de 40 à 80, de préférence 50 à 75 et en particulier de 60 à 75 parties en poids.

11. Poudre d'allumage spontané selon l'une des revendications 1 à 10, dans laquelle le stabilisateur (C) est présent en une quantité de 0,5 à 20, de préférence 0,5 à 10 et en particulier de 0,5 à 5 parties en poids.

12. Utilisation d'une poudre d'allumage spontané selon l'une des revendications 1 à 11 pour coupe-circuits thermiques de générateurs de gaz pour airbags.
